# EUROPÄISCHE PATENTSCHRIFT

(11) **EP 0 288 680 B1**
(45) Veröffentlichungstag und Bekanntmachung des Hinweises auf die Patenterteilung: **30.09.1992**
(21) Anmeldenummer: 88102679.3
(22) Anmeldetag: 24.02.1988
(51) Int. Cl.: C23C 8/22

(54) **Verfahren zur Gasaufkohlung von Stahl**
Process for carburizing steel
Procédé de cémentation gazeuse de l'acier

(30) Priorität: 29.04.1987 DE 3714283
(43) Veröffentlichungstag der Anmeldung: 02.11.1988
(73) Patentinhaber: IPSEN INDUSTRIES INTERNATIONAL GESELLSCHAFT MIT BESCHRÄNKTER HAFTUNG, D-47533 Kleve (DE)
(72) Erfinder: Edenhofer, Bernd, Dr. mont., D-7000 Stuttgart 30 (DE); Pfau, Hans, Dipl.-Ing., D-4194 Bedburg-Hau (DE)
(74) Vertreter: Stenger, Watzke & Ring Patentanwälte

(56) Entgegenhaltungen:
- EP-A- 0 156 378
- EP-A- 0 213 011
- DE-A- 3 139 622
- DE-A- 3 507 527
- DE-B- 1 222 762
- US-E- 26 935
- PATENT ABSTRACTS OF JAPAN, Band 7, Nr. 235 (C-191)[1380], 19 Oktober 1983; & JP-A-58 126 975 (KOMATSU SEISAKUSHO K.K.) 28-07-1983

## Beschreibung

Die Erfindung betrifft ein Verfahren zur Gasaufkohlung von Stahl, bei dem das aufzukohlende Werkstück in einer kohlenstoffreichen Gasatmosphäre in einer ersten Kohlungsphase einem möglichst hohen C-Angebot an der Rußgrenze ausgesetzt wird und bei dem in einer sich anschließenden Diffusionsphase ein demgegenüber abgesenktes, dem angestrebten Randkohlenstoffgehalt entsprechendes C-Angebot eingestellt wird, wobei die Regelung der Aufkohlung zumindest über die Zielgrößen Randkohlenstoffgehalt C_{R}, Aufkohlungstiefe Aₜ sowie eine weitere Zielgröße erfolgt.

Bei der Aufkohlung von Stählen besteht grundsätzlich die Zielsetzung, in einer Randschicht des aufzukohlenden Werkstücks eine Kohlenstoffanreicherung dadurch vorzunehmen, daß in der Werkstücksumgebung, insbesondere einer Ofenatmosphäre, ein erhöhtes Kohlenstoffangebot bei einer entsprechenden Temperatur vorliegt. Der Kohlenstoff aus der Umgebung diffundiert in des Werkstück und innerhalb des Werkstücks selbst aus der Randschicht heraus in das Werkstücksinnere hinein, wo sich in einer Entfernung vom Werkstücksrand bis zu einer Aufkohlungstiefe von etwa 3 mm die Aufkohlung durch einen gegenüber dem Grundwerkstoff deutlich erhöhten Kohlenstoffgehalt bemerkbar macht. Die Kohlenstoffverteilung in Werkstück vom Rand hin bis zum Kern läßt sich graphisch in form eines sogenannten Kohlenstoffprofils darstellen. Zielsetzung ist es, einen S-förmi-gen Kohlenstoffverlauf mit einsm vorbestimmten Randkohler stoffgehalt und möglichst breitem Horizontalbereich am Rande durch die Prozeßführung zu erreichen.

Es ist bekannt, bei der Aufkohlung von Stählen die Prozeßführung auf die beiden Zielgrößen Randkohlenstoffgehalt C_{R} und die Aufkohlungstiefe Aₜ auszurichten. Praktisch wird dies derart durchgeführt, daß zunächst in einer ersten Behandlungsphase der C-Pegel auf einen Wert kurz unterhalb der Rußgrenze eingestellt und gehalten wird (Kohlungsphase) und anschließend in einer Endstufe (Diffusionsphase) ein niedrigerer Kohlenstoff-Pegel zur Erzielung des gewünschten Kohlenstoffprofils verwendet wird. Hierzu werden Rechner eingesetzt, denen zumindest in gewissen Zeitabständen die für den Aufkohlungsvorgang beachtlichen Prozeßwerte, wie Temperatur, Sauerstoffpotential, C-Pegel, C-Strom und dgl. eingegeben und als Steuergrößen für die Regelung des Aufkohlungsvorgangs verwertet werden. Nachteiligerweise ist durch eine derartige Prozeßführung beim Aufkohlen, die allein auf die beiden Zielgrößen Randkohlenstoffgehalt C_{R} und Aufkohlungstiefe Aₜ ausgerichtet ist, die gewünschte S-Kurvenform des Kohlenstoffprofils in der Randschicht des aufgekohlten Werkstückes nicht exakt und reproduzierbar festlegbar. Dies beruht darauf, daß der Zeitpunkt des Umschaltens von der Kohlungsphase in die Diffusionsphase entscheidenden Einfluß auf die Form des Kohlenstoffprofils im Werkstück hat. Wird dieser Zeitpunkt zu früh gewählt, erhält man von Rand nach innen sehr schnell abfallende C-Profile, wohingegen bei zu spät gewähltem Zeitpunkt Kohlenstoffprofile mit Überkohlung (zeichnerisch: Buckelform) auftreten. Es wird versucht, durch mehrmalige Simulationsrechnungen den optimalen Umschaltzeitpunkt zu bestimmen, der zu dem gewünschten S-förmigen Kohlenstoffprofil führt. Trotz dieses zusätzlichen Rechnungs- und Versuchsaufwandes können in der Praxis Abweichungen, insbesondere bei Störungen im Kohlenstoffangebot, nicht vermieden werden, da die Steuerung nur die Zielgrößen Randkohlenstoffgehalt C_{R} und Aufkohlungstiefe Aₜ berücksichtigt.

Gemäß der DE-PS 31 39 622 wird als Weiterentwicklung dieses Verfahrens zur Gasaufkohlung von Stahlteilen vorgeschlagen, in der Kohlungsphase in Form einer der Endphase vorgeschalteten Zwischenphase den Kohlenstoffpegel langsam und geringfügig abzusenken, und zwar zu dem Zeitpunkt, zu dem der Randkohlenstoffgehalt C_{R} eine bestimmte Grenze C_{R} max erreicht. Als Grenze C_{R} max wird das Einsetzen der Carbidbildung vorgegeben.

Trotz dieser die Durchführung der Kohlungsphase zur Vermeidung einer Carbidbildung hinzugefügten Regelgröße C_{R} max ist das geschilderte Problem des richtigen Zeitpunkts der Umschaltung von der Kohlungsphase auf die Diffusionsphase hiermit nicht gelöst. Weiterhin können Unter- bzw. Überkohlungen auftreten und ist die Einstellung des gewünschten S-förmigen Kohlenstoffprofils nicht gewährleistet.

Eine Weiterentwicklung des eingangs beschriebenen Verfahrens findet sich ferner in der EP 0 156 378 A3. Dieses Verfahren erbeitet neben den Zielgrößen "Randkohlenstoffgehalt" und "Aufkohlungstiefe" mit einer dritten Zielgröße in Form des Kohlenstoffverlaufs am Werkstückrand. Dabei dient der durch die Oberfläche des Werkstücks diffundierende Kohlenstoff-Strom als Meßgröße, in deren Abhängigkeit die Zufuhr des Kohlenstoffs gesteuert wird.

Der Erfindung liegt die Aufgabe zugrunde, unabhängig von der Carbidgrenze eine Regelung vorzuschlagen, mit der es möglich ist, die gewünschte Kohlenstoffverlaufskurve (Kohlenstoffprofil) in Werkstück sicher und reproduzierbar in einfacher Weise zu erreichen. Insbesondere soll es mit der Erfindung ermöglicht werden, bei der zweistufigen Prozeßführung das Ver` hältnis von Kohlungsdauer und Diffusionsdauer derart einzustellen, daß als Endresultat der gewünschte Kohlenstoffgehalt und Einsetzhärtetiefe erreicht werden und dabei die Kohlenstoffverlaufskurve einen möglichst horizontalen Verlauf am Rand erhält.

Die Aufgabe ist erfindungsgemäß dadurch gelöst, daß als weitere, für die Kohlenstoffverlaufskurve charakteristische Zielgröße ein Kohlenstoffgehalt C_{V} mit Randabstand x auf der berechneten Kohlenstoffverlaufskurve vorgegeben wird, der zwischen 15 % und 90 % der Aufkohlungstiefe Aₜ liegt und bei dessen Erreichen von einem Kohlungspegel an der Rußgrenze, beispielsweise bei 1,2 Gew. % C, auf die Diffusionsphase mit beispielsweise 0,8 Gew. & C umgeschaltet wird, wobei die Größe des Kohlenstoffgehaltes C_{V} durch den Vergleich des Inhalts zweier Flächen F₁ und F₂ bestimmt wird, die durch die Flächen zwischen dem zum jeweiligen Zeitpunkt erzielten Ist-C-Profil und dem angestrebten Soll-C-Profil gegeben sind, mit F₁ als jener Fläche, die oberhalb des angestrebten C-Soll-Profils liegt, und F₂ als jener Fläche, die unterhalb des angestrebten C-Soll-Profils liegt.

Durch den Vorschlag, neben den bisherigen Zielgrößen der Regelung der Aufkohlung eine weitere Zielgröße in Form des Kohlenstoffgehaltes C_{V} mit Randabstand x auf der berechnteten Kohlenstoffverlaufskurve zugrundezulegen, die charakteristisch für die gewünschte S-förmige Kohlenstoffverlaufskurve ist, ist es möglich geworden, das optimale Verhältnis von Kohlungsdauer zu Diffusionsdauer zu erhalten, damit als Endresultat der gewünschte Randkohlenstoffgehalt, die gewünschte Einsatzhärtetiefe und außerdem eine Kohlenstoffverlaufskurve im Werkstück erreicht werden, die einen weitgehend horizontalen Verlauf am Rand aufweist.

Der Kohlenstoffgehalt C_{V} weist einen Randabstand x auf der berechneten Kohlenstoffverlaufskurve auf, der zwischen 15 % und 90 % der Aufkohlungstiefe Aₜ liegt und bei dessen Erreichen von einem Kohlungspegel an der Rußgrenze, beispielsweise bei 1,2 Gew. % C, auf die Diffusionsphase mit beispielsweise 0,8 Gew. % C umgeschaltet wird. Es kann auch zweckmäßig sein, mehrere Kohlenstoffgehalte C_{V}¹ bis C_{V}ⁿ mit entsprechenden Randabständen x₁ bis xₙ auf der Kohlenstoffverlaufskurve als zusätzliche Zielgröße der Regelung zugrundezulegen, um eine größere Sicherheit und Genauigkeit zu erzielen. Der Kohlenstoffgehalt C_{V} wird durch den Vergleich des Inhalts zweier Flächen F₁ und F₂ bestimmt, die durch die Flächen zwischen dem zum jeweiligen Zeitpunkt erzielten Ist-C-Profil und dem angestrebten Soll-C-Profil gegeben sind, wobei mit F₁ die Fläche definiert ist, die oberhalb des angestrebten C-Soll-Profils und mit F₂ die Fläche, die unterhalb des angestrebten C-Soll-Profils liegt. Das Umschalten von der Kohlungsphase in die Diffusionsphase wird dann vorgenommen, sobald F₁ ≧ K x F₂ ist, wobei der Faktor K Werte zwischen 1,0 und 1,3 aufweisen kann.

Es kann zweckmäßig sein, mehrere, vorzugsweise drei für die Kohlenstoffverlaufskurve charakteristische Zielgrößen der Regelung zusätzlich vorzugeben, um die Übereinstimmung zwischen Soll- und Ist-Kohlenstoffprofil sicherzustellen.

Hierzu kann es ebenfalls von Vorteil sein, die Aufkohlung aus der Diffusionsphase heraus erneut in die Kohlungsphase zu fahren, sobald die Kohlenstoffverlaufskurve unter die zusätzliche Zielgröße fällt, wobei bei derem erneuten Erreichen wieder auf die Diffusionsphase zurückgeschaltet wird. Häufig kann eine mehrmalige zyklische Umschaltung zwischen Kohlungsphase und Diffusionsphase zu einer kürzeren und genaueren Aufkohlung führen.

Die erfindungsgemäße C-Profilregelung wird vorzugsweise durchgeführt, indem die angestrebte Kohlenstoffverlaufskurve rechnerisch definiert wird, die zusätzliche Zielgröße bzw. Zielgrößen C_{V} aufgrund von Erfahrungswerten festgelegt wird, die im Prozeßrechner abgelegt sind, wobei dann in der Kohlungsphase des Aufkohlungsprozesses mit einem möglichst hohen C-Pegel kurz unterhalb der Rußgrenze der Aufkohlungsprozeß begonnen wird, dabei der in das Werkstück eindiffundierende Kohlenstoff über die Zunahme das Randkohlenstoffgehalts C_{R} durch den Prozeßrechner rechnerisch verfolgt wird und der C-Pegel solange konstantgehalten wird, solange die errechnete Kohlenstoffverlaufskurve die vorgegebene Zielgröße C_{V} noch nicht tangiert, daß bei Erreichen der Zielgröße C_{V} durch die Kohlenstoffverlaufskurve der C-Pegel auf einen Wert herabgesetzt wird, der dem vorgegebenen Randkohlenstoffgehalt C_{R} entspricht und daß mit diesem herabgesetzten C-Pegel in der Diffusionsphase der Kohlungsprozeß solange fortgesetzt wird, bis die gewünschte Aufkohlungstiefe erreicht ist. Fällt im Rahmen dieses Kohlungsprozesses die ermittelte Kohlenstoffverlaufskurve in der Diffusionsphase wieder unter den Wert der Zielgröße C_{V}, wird vorgeschlagen, den C-Pegel wieder auf den Wert der Kohlungsphase anzuheben, wobei dieser Vorgang der zyklischen Schaltung des C-Pegels zwischen den zwei Zielgrößen C_{R} und C_{V} solange fortgesetzt wird, bis die vorgegebene Aufkohlungstiefe erreicht ist. Mit diesem Verfahren ist es möglich, die Kohlenstoffverlaufskurve in einem Punkt immer nahe der zusätzlichen Zielgröße C_{V} zu halten, während die Eindringtiefe des Kohlenstoffs immer mehr zunimmt, bis die vorgegebene Aufkohlungstiefe erreicht ist.

Zweckmäßigerweise wird die Aufkohlung erst beendet, wenn neben dem Erreichen des Randkohlenstoffgehalts C_{R}, der Aufkohlungstiefe Aₜ und der zusätzlichen Zielgröße C_{V} auch keine höheren Kohlenstoffgehalte als C_{R} im Kurvenverlauf zwischen C_{R} und C_{V} vorhanden sind. Hierdurch wird ein völlig gerader Kohlenstoffverlauf in der äußersten Randschicht erzielt und wird auch die kleinste Wölbung der Kohlenstoffverlaufskurve in diesem Bereich nach oben verhindert.

Mit dem erfindungsgemäßen Verfahren wird eine erhebliche Zeitersparnis im Vergleich zu bekannten Verfahren zur Gasaufkohlung erreicht und erstmals sichergestellt, daß die rechnerisch festgelegte Kohlenstoffverlaufskurve durch ein Regalverfahren am Werkstück eingehalten wird. Weitere Einzelheiten, Merkmale und Vorteile des Gegenstandes der Erfindung ergeben sich aus der nachfolgenden Beschreibung der zugehörigen Zeichnung, in der das erfindungsgemäße Verfahren schematisch unter Bezugnahme auf verschiedene Ausführungsbeispiele dargestellt ist. In der Zeichnung zeigt:
- Fig. 1: verschiedene Kohlenstoffverlaufskurven (Kohlenstoffprofile) mit Prozeßführung nach dem Stand der Technik,
- Fig. 2: eine Kohlenstoffverlaufskurve nach der Erfindung mit der Regelgröße C_{V} für Aufkohlungstiefen Aₜ < 1,0 mm,
- Fig. 3: eine Kohlenstoffverlaufskurve mit der Regelgröße C_{V} für große Aufkohlungstiefen Aₜ > 1 mm,
- Fig. 4: ein Ausführungsbeispiel für eine erfindungsgemäß durchgeführte Gasaufkohlung eines Stahles 20 Mn Cr 5,
- Fig. 5: eine zu einem weiteren Ausführungsbeispiel gehörende Kohlenstoff-Verteilung,
- Fig. 6: eine zu einem dritten Ausführungsbeispiel gehörende Kohlenstoff-Verteilung,
- Fig. 7: eine C-Profilregelung über mehrere zusätzliche Zielgrößen und
- Fig. 8: eine C-Profilregelung durch Flächenvergleich.

In Fig. 1 der Zeichnung ist gemäß Stand der Technik verdeutlicht, daß Kohlenstoffprofile sehr unterschiedliche Formen bei falscher Prozeßführung, insbesondere bei falscher Wahl der Zykluszeiten von Kohlungs- und Diffusionsphasen bei zweistufigen Aufkohlungs-Behandlungen annehmen können. Dabei treten Kohlenstoffprofile ähnlich den Verlaufskurven 1 und 3 beim Aufkohlen in nicht geringer Häufigkeit auf. Sie haben zur Folge, daß die Qualität der Einsatzhärteschicht solcher Teile durch zu hohen Restaustenitgehalt (Kurve 3) oder Unterhärtung, d.h. zu geringe Härtung (Kurve 1) erheblich gemindert ist. Aus diesem Grund ist ein S-förmiges Kohlenstoffprofil mit einem möglichst breiten horizontalen Bereich am Rand, wie ihn die Kohlenstoffverlaufskurve 2 in Fig. 1 der Zeichnung zeigt, bei der Aufkohlung prozeßtechnisch anzustreben.

Zur Erreichung dieses Ziels wird als dritte Zielgröße neben dem Randkohlenstoffgehalt C_{R} und der Aufkohlungstiefe Aₜ ein Punkt auf der angestrebten Kohlenstoffverlaufskurve (Kurve 2) ausgewählt, der zwischen 15 % und 90 % der gewünschten Aufkohlungstiefe Aₜ liegt und mit C_{V} bezeichnet ist, wie in Fig. 2 der Zeichnung schematisch dargestellt ist. Dabei verdeutlicht Fig. 2 im Vergleich zu Fig. 3 die Lage der Zielgröße C_{V} für kleine Aufkohlungstiefen Aₜ < 1 mm, während bei schematisch gleichem S-förmigen Verlauf Fig. 3 eine Aufkohlungskurve mit einer Zielgröße C_{V} verdeutlicht, die für große Aufkohlungstiefen Aₜ > 1 mm mit Vorteil angewandt werden kann. In beiden Fällen wird der Aufkohlungsprozeß mit Hilfe eines Prozeßrechners so gesteuert, daß alle drei Zielgrößen C_{R}, C_{V} und Aₜ und damit der vorgegebene S-förmige C-Verlauf erreicht werden.

Dazu wird die angestrebte Zielkurve des C-Profils definiert und der zusätzliche Zielpunkt C_{V} im genannten Bereich des Profils festgelegt. Die Festlegung des Punktes C_{V} erfolgt aufgrund von Erfahrungswerten, die geeigneterweise im Prozeßrechner abgelegt sind. Im Falle der C-pegelgesteuerten Gasaufkohlung erfolgt dann die erste Phase des Aufkohlungsprozesses auf konventionelle Art durch Einstellung und Regelung eines möglichst hohen C-Pegels knapp unterhalb der Rußgrenze. Der eindiffundierende Kohlenstoff wird zusammen mit der Zunahme des Randkohlenstoffgehaltes C_{R} durch den Prozeßrechner rechnerisch verfolgt und der C-Pegel solange konstantgehalten, solange die errechnete C-Verlaufskurve den vorgegebenen Zielgrößenwert C_{V} noch nicht tangiert.

Bei Erreichen des Zielgrößenwertes C_{V} durch die errechnete C-Verlaufskurve wird der C-Pegel-Sollwert auf einen Wert herabgesetzt, der dem vorgegebenen Randkohlenstoffgehalt C_{R} entspricht und dort geregelt, bis die C-Verlaufskurve wieder unter den Wert der Zielgröße C_{V} fällt.

Ab diesem Moment wird der C-Pegel wieder auf seinen ursprünglichen Sollwert, d.h. knapp unterhalb der Rußgrenze, angehoben. Dadurch steigt die C-Verlaufskurve wieder an. Erreicht sie in einem Punkt wieder den Wert der Zielgröße C_{V}, so wiederholt sich der oben beschriebene Vorgang.

Durch die zyklische Schaltung des C-Pegels zwischen zwei Sollwerten in dieser Phase der Behandlung gelingt es, die C-Verlaufskurve immer nahe dem Zielgrößenwert C_{V} zu halten, während die Eindringtiefe des Kohlenstoffs immer mehr zunimmt, bis die vorgegebene Aufkohlungstiefe Aₜ erreicht ist.

Bei oder kurz vor Erreichen der Aufkohlungstiefe Aₜ hält der Prozeßrechner den C-Pegel auf dem unteren Sollwert, damit der Randkohlenstoffgehalt C_{R} eingestellt wird.

Um einen völligen horizontalen Kohlenstoffverlauf in der äußersten Randschicht des Werkstücks zu erzielen, wird dem Prozeßrechner als zusätzliche Bedingung aufgegeben, die Aufkohlung erst zu beenden, wenn neben dem Erreichen von C_{R}, Aₜ und C_{V} auch keine höheren Kohlenstoffgehalte als C_{R} im Kurvenverlauf zwischen C_{R} und C_{V} vorhanden sind. Diese Zusatzbedingung ist geeignet, auch die kleinste Wölbung der Kohlenstoffverlaufskurve nach oben zu verhindern.

Am Beispiel der C-pegelgesteuerten Gasaufkohlung eines Werkstückes aus Stahl 20 Mn Cr 5 sei die erfindungsgemäße C-Profilregelung nachfolgend für drei verschiedene Aufkohlungstiefen von 0,2 mm, 0,9 mm und 2,0 mm erläutert.

### 1. Ausführugsbeispiel gemäß Fig. 4:

Die Figur zeigt den Fall der niedrigen Aufkohlungstiefe von 0,2 mm. Die Kohlungstemperatur ist mit 900° C und der C-Pegel mit 1,10 % C unterhalb der Rußgrenze zu Beginn des Prozesses eingestellt. Die vorgegebenen Zielgrößen sind:
a. C_{R} = 0,80 % C
b. Aₜ = 0,2 mm bei 0,35 % C
c. S-förmige Kohlenstoffverlaufskurve.

Zur Durchführung des Gasaufkohlungsverfahrens mit obigen Zielgrößen wird die Lage des Regelpunktes C_{V} auf der C-Verlaufskurve mit 0,65 % C bei 0,08 mm Randabstand im Werkstück festgelegt. Anschließend führt der Prozeßrechner die Aufkohlung bei dem C-Pegel von 1,10 % C solange durch, bis der errechnete Kohlenstoffverlauf den Punkt C_{V} erreicht. Es wird dann der C-Pegel auf den Wert 0,8 % C, nämlich der Zielgröße des Randkohlenstoffgehalts, erniedrigt. Weitere Werte ergeben sich aus der Zeichnung.

Nach insgesamt 21 min. Behandlung ist der Randkohlenstoffgehalt mit 0,79 % C, die Aufkohlungstiefe Aₜ mit 0,20 mm und C_{V} mit 0,66 % C erreicht.

### 2. Ausführungsbeispiel gemäß Fig. 5:

Die Figur zeigt den Fall der mittleren Aufkohlungstiefe von 0,9 mm. Die vorgegebenen Zielgrößen sind:
a. C_{R} = 0,80 % C
b. Aₜ = 0,90 mm
c. S-förmiges C-Profil.

Die Kohlungstemperatur wird zu 940° C und der Kohlungs-C-Pegel zu 1,20 % C gewählt. Die Lage der dritten Zielgröße C_{V} auf dem angestrebten S-förmigen C-Profil wird mit 0,68 % C bei 0,40 mm vorgegeben.

Die erfindungsgemäße Prozeßführung erreicht die drei Zielgrößen C_{R}, Aₜ, C_{V} nach einer gesamten Aufkohlungsdauer von genau 188 min.

### 3. Ausführungsbeispiel gemäß Fig. 6:

Die Figur zeigt den Fall der großen Aufkohlungstiefe von 2,0 mm. Die vorgegebenen Zielgrößen lauten:
a. C_{R} = 0,80 % C
b. Aₜ = 2,00 mm
c. S-förmiges C-Profil.

Die Kohlungstemperatur wird zu 950° C und der Kohlungs-C-Pegel zu 1,20 % C gewählt. Die Lage der dritten Zielgröße C_{V} auf dem angestrebten S-förmigen C-Profil wird mit 0,60 % C bei 1,20 mm vorgegeben.

Die erfindungsgemäße Prozeßführung erreicht diese Werte nach einer gesamten Aufkohlungsdauer von 847 min. Die Zielgrößen Aₜ und C_{V} sind mit 2,01 mm (statt 2,00 mm) und mit 0,62 % C (statt 0,60 % C) leicht überschritten. Dies kommt daher, daß der Prozeßrechner die Aufkohlung solange weitergeführt hat, bis zwischen C_{R} und C_{V} kein höherer C-Wert als C_{R} mehr war.

Fig. 7 der Zeichnung zeigt eine C-Profilregelung über mehrere zusätzliche Zielgrößen C_{V}¹, C_{V}² und C_{V}³, die auf der Kohlenstoffverlaufskurve liegen. Dabei wird die Steuerung des Aufkohlungsprozesses wie folgt vorgenommen:
a. Aufkohlen bei hohen Werten C_{P}¹ solange, bis die Zielgröße C_{V}¹ erreicht ist.
b. Absenken des Kohlenstoffpegels von C_{P}¹ auf C_{P}² ungefähr gleich C_{R} + 1/2 x (C_{P}¹ - C_{R}), d.h. auf einen Wert, der > C_{RP}¹ ist und Aufkohlen solange, bis die zusätzliche Zielgröße C_{V}² erreicht ist.
c. Absenken des Kohlenstoffpegels von C_{P}² auf C_{P}³ = C_{R} und Aufkohlen, bis die zusätzliche Zielgröße C_{V}³ erreicht ist, womit gleichzeitig auch die Aufkohlungstiefe Aₜ eingestellt ist.
d. Fällt das C-Profil vorher unter eine der Zielgrößen C_{V}¹ und C_{V}² wird der Kohlenstoffpegel C_{P} noch einmal auf das nächsthöhere Niveau heraufgesetzt, z.B. von C_{P}³ auf C_{P}² (oder von C_{P}² auf C_{P}¹), je nachdem welches C_{V} als zusätzliche Zielgröße unterschritten wurde. Auf diesem C_{P}-Wert wird solange gehalten, bis das vorher unterschrittene C_{V} wieder überschritten ist. Anschließend wird die Aufkohlung nach obiger Anweisung fortgesetzt, bis die Endwerte erreicht sind.

Fig. 8 der Zeichnung zeigt eine C-Profilregelung durch Flächenvergleich. Dabei wird die Kohlung bei hohem C-Pegel in der Kohlungsphase durchgeführt bis die Fläche F₁ ≧ K x F₂ ist, wobei die K-Werte zwischen 1,0 und 1,3 liegen können. Es erfolgt dann das Umschalten auf die Diffusionsphase mit abgesenktem Kohlenstoffpegel C_{P} (z. B.: C_{P} = C_{R}). DIe Diffusionsphase wird durchgeführt bis F₁ = 0 und F₂ = 0 eingestellt sind. Dies wird durch den Prozeßrechner ermittelt.

Wird F₁ = 0, ohne daß F₂ ungefähr gleich 0 ist, d.h. wenn F₂ noch deutlich > 0 ist, dann soll der Kohlenstoffpegel C_{P} noch einmal etwas erhöht werden, womit auch F₁ wieder > 0 wird. Die Kohlung bei hohem C-Pegel wird dann gemäß Aufangsphase fortgesetzt.

Wird dagegen F₂ = 0, ohne daß F₁ bereits ungefähr gleich 0 ist, d.h. wenn F₁ noch deutlich > 0 ist, dann wird noch solange in der Diffusionsphase weiter gearbeitet, bis F₁ ungefähr gleich 0 eingestellt ist.

Mit den beschriebenen 2-stufigen Prozeßführungen, bestehend aus Kohlungsphase und Diffusionsphase ist es über die zusätzliche Zielgröße möglich, das optimale Verhältnis von Kohlungsdauer zu Diffusionsdauer zu erhalten oder im Kohlungsprozeß zu korrigieren, damit als Endresultat der gewünschte Randkohlenstoffgehalt bei der vorgegebenen Einsatzhärtetiefe erreicht wird, wobei die Kohlenstoffverlaufskurve einen horizontalen Randverlauf aufweist.

## Patentansprüche

1. Verfahren zur Gasaufkohlung von Stahl, bei dem das aufzukohlende Werkstück in einer kohlenstoffreichen Gasatmosphäre in einer ersten Kohlungsphase einem möglichst hohen C-Angebot an der Rußgrenze ausgesetzt wird und bei dem in einer sich anschließenden Diffusionsphase ein demgegenüber abgesenktes, dem angestrebten Randkohlenstoffgehalt entsprechendes C-Angebot eingestellt wird, wobei die Regelung der Aufkohlung zumindest über die Zielgrößen Randkohlenstoffgehalt C_{R}, Aufkohlungstiefe Aₜ sowie eine weitere Zielgröße erfolgt,
**dadurch gekennzeichnet,**
daß als weitere, für die Kohlenstoffverlaufskurve charakteristische Zielgrüße ein Kohlenstoffgehalt C_{V} mit Randabstand x auf der berechneten Kohlenstoffverlaufskurve vorgegeben wird, der zwischen 15 % und 90 % der Aufkohlungstiefe Aₜ liegt und bei dessen Erreichen von einen Kohlungspegel an der Rußgrenze, beispielsweise bei 1,2 Gew. % C, auf die Diffusionsphase mit beispielsweise 0,8 Gew. % C umgeschaltet wird, wobei die Größe des Kohlenstoffgehaltes C_{V} durch den Vergleich des Inhalts zweier Flächen F₁ und F₂, bestimmt wird, die durch die Flächen zwischen dem zum jeweiligen Zeitpunkt erzielten Ist-C-Profil und dem angestrebten Soll-C-Profil gegeben sind, mit F₁ als jener Fläche, die oberhalb des angestrebten C-Soll-Profils liegt und mit F₂ als jener Fläche, die unterhalb des angestrebten C-Soll-Profils liegt.

2. Verfahren nach Anspruch 1, dadurch gekennzeichnet, daß mehrere, vorzugsweise drei, für die Kohlenstoffverlaufskurve charakteristische Zielgrößen der Regelung zusätzlich vorgegeben werden.

3. Verfahren nach Anspruch 1 und 2, dadurch gekennzeichnet, daß die Aufkohlung aus der Diffusionsphase heraus erneut in die Kohlungsphase gefahren wird, sobald die Kohlenstoffverlaufskurve unter die zusätzliche Zielgröße fällt, wobei bei deren erneutem Erreichen wieder auf die Diffusionsphase zurückgeschaltet wird.

4. Verfahren nach Anspruch 3, gekennzeichnet durch eine mehrmalige zyklische Umschaltung zwischen Kohlungsphase und Diffusionsphase.

5. Verfahren nach Anspruch 1, dadurch gekennzeichnet, daß mehrere Kohlenstoffgehalte C_{V}¹ bis C_{V}ⁿ mit entsprechenden Randabständen x₁ bis xₙ auf der Kohlenstoffverlaufskurve als zusätzliche Zielgröße der Regelung zugrundegelegt werden.

6. Verfahren nach Anspruch 1 und 5, dadurch gekennzeichnet, daß die angestrebte Kohlenstoffverlaufskurve rechnerisch definiert wird, die zusätzliche Zielgröße bzw. Zielgrößen C_{V} aufgrund von Erfahrungswerten festgelegt wird, die im Prozeßrechner abgelegt sind, wobei dann in der Kohlungsphase des Aufkohlungsprozesses mit einem möglichst hohen C-Pegel kurz unterhalb der Rußgrenze der Aufkohlungsprozeß begonnen wird, dabei der in das Werkstück eindiffundierende Kohlenstoff über die Zunahme des Randkohlenstoffgehalts C_{R} durch den Prozeßrechner rechnerisch verfolgt wird und der C-Pegel konstantgehalten wird, solange die errechnete Kohlenstoffverlaufskurve die vorgegebene Zielgröße C_{V} noch nicht tangiert, daß bei Erreichen der Zielgröße C_{V} durch die Kohlenstoffverlaufskurve der C-Pegel auf einen Wert herabgesetzt wird, der dem vorgegebenen Randkohlenstoffgehalt C_{R} entspricht und daß mit diesem herabgesetzten C-Pegel in der Diffusionsphase der Kohlungsprozeß solange fortgesetzt wird, bis die gewünschte Aufkohlungstiefe erreicht ist.

7. Verfahren nach Anspruch 6, dadurch gekennzeichnet, daß bei einem Fallen der Kohlenstoffverlaufskurve in der Diffusionsphase unter den Wert der Zielgröße C_{V} der C-Pegel wieder auf den Wert der Kohlungsphase angehoben wird, wobei dieser Vorgang dem zyklischen Schaltung des C-Pegels zwischen den zwei Zielgrößen C_{R} und C_{V} solange fortgesetzt wird, bis die vorgegebene Aufkohlungstiefe Aₜ erreicht ist.

8. Verfahren nach einem der Ansprüche 1 bis 7, dadurch gekennzeichnet, daß die Aufkohlung erst beendet wird, wenn neben dem Erreichen von C_{R}, Aₜ und C_{V} keine höheren Kohlenstoffgehalte als C_{R} in der Kohlenstoffverlaufskurve zwischen C_{R} und C_{V} vorhanden sind, insbesondere die Abbruchbedingung % C_{R} ≧ % Cx₁ ≧ % Cx₂ ... ≧ % C_{V} gegeben ist.

## Claims

1. Method for the gas carburization of steel, in which the workpiece to be carburized is exposed to the highest possible C supply at the carbon black threshold in a high-carbon gaseous atmosphere in a first carburization phase, and in which a C supply which is in contrast reduced and corresponds to the desired surface carbon content is set in a subsequent diffusion phase, with the carburization being controlled at least via the target quantities surface carbon content C_{R}, carburization depth Aₜ and a further target quantity, characterised in that a carbon content Cᵥ at a distance x from the surface on the calculated carbon gradient curve is predetermined as the further target quantity which is characteristic of the carbon gradient curve, which distance lies between 15% and 90% of the carburization depth Aₜ and upon attaining which there is a changeover from a carburization level at the carbon black threshold, for example with 1.2% C by weight, to the diffusion phase with, for example, 0.8% C by weight, with the magnitude of the carbon content C_{V} being determined by comparing the content of two areas F₁ and F₂, which are produced by the areas between the actual C profile which is obtained at the instant in question and the desired C profile, with F₁ as the area lying above the desired C profile and F₂ as the area lying below the desired C profile.

2. Method according to claim 1, characterised in that a plurality, preferably three, control target quantities which are characteristic of the carbon gradient curve are additionally predetermined.

3. Method according to claims 1 and 2, characterised in that the carburization is again moved from the diffusion phase to the carburization phase as soon as the carbon gradient curve drops below the additional target quantity, again changing back to the diffusion phase when this quantity is attained again.

4. Method according to claim 3, characterised by a repeated cyclic changeover between the carburization phase and the diffusion phase.

5. Method according to claim 1, characterised in that a plurality of carbon contents C_{V}¹ to C_{V}ⁿ at corresponding distances x₁ to xₙ from the surface on the carbon gradient curve are taken as a basis as an additional control target quantity.

6. Method according to claims 1 and 5, characterised in that the desired carbon trend curve is mathematically defined and the additional target quantity or quantities C_{V} is/are determined on the basis of empirical values which are stored in the process control computer, with the carburization process then being started with the highest possible C level just below the carbon black threshold in the carburization phase of the carburization process, while the carbon diffusing into the workpiece beyond the increase in the surface carbon content C_{R} is mathematically tracked by the process control computer and the C level is maintained constant as long as the calculated carbon gradient curve does not attain the predetermined target quantity C_{V}, that when the target quantity C_{V} is attained by the carbon gradient curve the C level is reduced to a value which corresponds to the predetermined surface carbon content C_{R}, and that the carburization process is continued with this reduced C level in the diffusion phase until the desired carburization depth is attained.

7. Method according to claim 6, characterised in that if the carbon gradient curve drops below the value of the target quantity C_{V} in the diffusion phase, the C level is again raised to the value of the carburization phase, with this operation of cyclically switching the C level between the two target quantities C_{R} and C_{V} being continued until the predetermined carburization depth Aₜ is attained.

8. Method according to one of claims 1 to 7, characterised in that the carburization is not terminated until, in addition to attaining C_{R}, Aₜ and C_{V}, there are no carbon contents higher than C_{R} in the carbon gradient curve between C_{R} and C_{V}, with the truncation condition % C_{R} ≧ % Cx₁ ≧ % Cx₂ ... ≧ % C_{V} applying in particular.

## Revendications

1. Procédé de cémentation gazeuse de l'acier, dans lequel la pièce d'oeuvre à cémenter est soumise dans une atmosphère gazeuse riche en carbone, dans une première phase de carburation, à un apport de C aussi élevé que possible à la limite de formation de suie, et dans lequel dans une phase de diffusion suivante un apport de C, réduit par rapport au premier et correspondant à la teneur superficielle en carbone recherchée, est ajusté, la mise au point de la cémentation se faisant au moins par l'intermédiaire des grandeurs cibles teneur superficielle en carbone C_{R}, épaisseur de cémentation Aₜ ainsi que d'une autre grandeur cible
caractérisé en ce que,
comme autre grandeur cible, caractéristique pour la courbe du carbone, une teneur en carbone C_{V} à une distance x du bord est prédéfinie sur la courbe du carbone calculée et se situe entre 15 % et 90 % de l'épaisseur de cémentation Aₜ et lorsqu'elle est atteinte par un niveau de carbone à la limite de la formation de suie, par exemple à 1,2 % de C en poids, le passage à la phase de diffusion se fait avec par exemple 0,8 % de C en poids, la valeur de la teneur en carbone C_{V} étant définie par la comparaison du contenu de deux surfaces F₁ et F₂ qui sont données par les surfaces entre le profil effectif du C au moment correspondant et le profil de consigne recherché du C, F₁ étant la surface située au-dessus du profil de consigne recherché du C et F₂ la surface située au-dessous du profil de consigne recherché du C.

2. Procédé selon la revendication 1, caractérisé en ce que plusieurs grandeurs cibles du réglage, caractéristiques pour la courbe du carbone, et de préférence trois, sont en outre prédéterminées.

3. Procédé selon la revendication 1 et la revendication 2, caractérisé en ce que la cémentation est ramenée de la phase de diffusion de nouveau à la phase de carburation dès que la courbe du carbone tombe au-dessous des grandeurs cibles supplémentaires, et que dès qu'elles sont de nouveau atteintes, la phase de diffusion est reprise.

4. Procédé selon la revendication 3, caractérisé par une permutation cyclique multiple entre la phase de carburation et la phase de diffusion.

5. Procédé selon la revendication 1, caractérisé en ce que plusieurs teneurs en carbone C_{V}¹ à C_{V}ⁿ à des distances correspondantes du bord x₁ à xₙ sont prises comme bases sur la courbe du carbone en tant que grandeurs cibles supplémentaires du réglage.

6. Procédé selon la revendication 1 et la revendication 5, caractérisé en ce que la courbe du carbone recherchée est définie par le calcul, que la grandeur cible ou les grandeurs cibles C_{V} supplémentaires sont déterminées sur la base de valeurs empiriques qui sont conservées dans l'ordinateur, le traitement commençant dans la phase de carburation du processus de cémentation avec un niveau de C aussi élevé que possible, légèrement au-dessous de la limite de formation de suie, le carbone qui se diffuse dans la pièce d'oeuvre du fait de l'augmentation de la teneur superficielle en carbone C_{R} étant suivi par l'ordinateur au moyen de calculs et le niveau de C étant maintenu constant tant que la courbe du carbone calculée ne touche pas encore la grandeur cible prédéterminée C_{V}, en ce que lorsque la grandeur cible C_{V} est atteinte par la courbe du carbone, le niveau de C est abaissé à une valeur qui correspond à la teneur superficielle en carbone C_{R} prédéterminée et en ce que le processus se poursuit dans la phase de diffusion avec ce niveau de C réduit jusqu'à ce que l'épaisseur de cémentation désirée soit obtenue.

7. Procédé selon la revendication 6, caractérisé en ce que, si la courbe du carbone dans la phase de diffusion tombe au-dessous de la valeur de la grandeur cible C_{V}, le niveau de C est de nouveau augmenté à la valeur de la phase de carburation, cette opération de permutation cyclique du niveau de C entre les deux grandeurs cibles C_{R} et C_{V} se poursuivant jusqu'à ce que l'épaisseur de cémentation Aₜ prédéterminée soit obtenue.

8. Procédé selon l'une quelconque des revendications 1 à 7, caractérisé en ce que la cémentation n'est terminée que lorsque, outre l'obtention de C_{R}, Aₜ et C_{V}, aucune teneur en carbone supérieure à C_{R} n'est présente sur la courbe du carbone entre C_{R} et C_{V}, et en particulier lorsque la condition d'interruption % C_{R} ≧ % Cx₁ ≧ % Cx₂ ... ≧ % C_{V} est présente.
